# EUROPÄISCHE PATENTSCHRIFT

(11) **EP 0 189 087 B1**
(45) Veröffentlichungstag und Bekanntmachung des Hinweises auf die Patenterteilung: **22.06.1988**
(21) Anmeldenummer: 86100376.2
(22) Anmeldetag: 13.01.1986
(51) Int. Cl.: H01C 7/10

(54) **Spannungsabhängiger elektrischer Widerstand (Varistor)**
Voltage-dependent electric resistance (varistor)
Résistance électrique dépendant de la tension (varistance)

(30) Priorität: 17.01.1985 DE 3501419
(43) Veröffentlichungstag der Anmeldung: 30.07.1986
(73) Patentinhaber: SIEMENS AKTIENGESELLSCHAFT, 80333 München (DE); Siemens Bauelemente 0HG, 8530 Deutschlandsberg (AT)
(72) Erfinder: Ott, Günter, Dipl.-Ing., A-8541 Schwanberg (AT); Zettl, Franz, Dr., A-8530 Deutschlandsberg (AT)

(56) Entgegenhaltungen:
- FR-A- 2 523 993
- US-A- 4 290 041
- ADVANCES IN CERAMICS, Band 1, 1981, Seiten 349-358, Columbus, Ohio, US; N. SHOHATA et al.: "Properties of multilayer ZnO ceramic varistors"

## Beschreibung

Die Erfindung betrifft einen spannungsabhängigen elektrischen Widerstand (Varistor) bestehend aus einem keramisch hergestellten, monolithischen Körper aus einer Vielzahl von 20 bis 350 µm dicken Schichten aus Varistormaterial mit Korngrössen von 7 bis 20 µm auf der Basis von Zinkoxid (ZnO) mit bis 6 Mol-% an Zusätzen von Oxiden eines oder mehrerer der Metalle Bi, Sb, Co, Ni, Cr, Mn, Mg, B, Al, Ba und als Beläge dienenden, höchstens 10 µm dicken Edelmetallschichten, die mit den Varistormaterialschichten abwechseln und alternierend zu verschiedenen Stellen der Seitenflächen des Körpers geführt und dort mit weiteren Metallschichten elektrisch leitend und gegenpolig kontaktiert sind.

Es handelt sich somitum einen Varistor, der in Vielschichttechnik hergestellt ist.

Ein solcher Varistor ist in der Veröffentlichung «Advances in Ceramics» (American Ceram. Society, Columbus) 1981, Vol. 1, Seiten 349 bis 358 beschrieben. Die durchschnittliche Komgrösse ist dort mit 10 µm angegeben. Die Ansprechspannung pro Korngrenze beträgt 2 bis 3 V. Die Angaben für die Dicke der Varistormaterialschichten sind 20 bis 200 µm, wobei die Eigenschaften an Varistoren mit einer Schichtdicke von 40 µm bzw. 150 µm bei 20 übereinander gestapelten Schichten gemessen wurden. Der Nichtlinearitäts-Koeffizient a ist mit 20 bis 30 angegeben, während die Varistorspannung, gemessen bei 1 mA, mit 4 bis 40 Volt angegeben ist.

Als Metallschichten zur Kontaktierung der alternierend im monolithischen Körper angeordneten Beläge an seiner Oberfläche sind eingebrannte Silberelektroden angegeben. Nähere Angaben über das Material der Beläge im Inneren des monolithischen Körpers sind nicht enthalten. Ebenso fehlen Angaben über die Porosität des Materials.

In der Veröffentlichung «Journal of Applied Physics», 54 (5) Mai 1983, Seiten 2764 bis 2772, die sich ebenfalls, wie auch die oben diskutierte Veröffentlichung, mit Niederspannungsvaristoren befasst, ist auf Seite 2765, linke Spalte, unter Bezugnahme auf die oben angegebene Veröffentlichung ausgeführt, Varistoren in Vielschichttechnik würden veringerte Stromdichte bei Überspannungen und hohe Kapazität aufweisen, ohne dass das Grundproblem der Korngrössenverteilung damit gelöst werde.

In der SIEMENS-Broschüre «Edelgasgefüllte Überspannungsableiter; Metalloxid-Varistoren SIOV» von November 1984 sind auf den Seiten 44 bis 63 im einzelnen die theoretischen Grundlagen über Metalloxid-Varistoren auf der Basis von Zinkoxid erläutert, und es sind auch die Definitionen für die einzelnen Begriffe enthalten.

So ist auf Seite 48 der Nichtlinearitätsexponent a angegeben mit

I₂ ist dabei ein Ampere, I₁ = 1 mA, U₂ ist die bei 1 A gemessene Spannung und U, ist die bei 1 mA gemessene Spannung.

Als Varistorspannung ist auf Seite 52 die Spannung definiert, die bei 1 mA gemessen wird. Die Varistorspannung dient zur Klassifizierung von Varistoren.

Varistoren für geringe Spannungen, sogenannte Niederspannungsvaristoren, die nach der üblichen Technik hergestellt werden, haben Korngrössen von ca. 100 µm und auch noch darüber, um die Zahl der Korngrenzen zwischen den Belägen gering zu halten.

Ein derartig grob kristallisierendes Material führt aber zu dem Problem, dass die Korngrössenverteilung stark streut und damit die Steilheit der I-U-Kennlinie (Nichtlinearität-Koeffizient a) stark absinkt.

Derartig hergestellte Niederspannungs-Varistoren sind in aller Regel zum Schutz gegen höhere Spannungen nicht einsetzbar, weil dann die Abfuhr der im Keramikkörper entstehenden Wärme nicht gewährleistet ist.

Der vorliegenden Erfindung liegt die Aufgabe zugrunde, einen spannungsabhängigen elektrischen Widerstand (Varistor) der eingangs angegebenen Art dahingehend zu verbessern, dass der Bereich der Varistorspannung erweitert wird, dass auf diesem Wege und aus dem gleichen Material Varistoren mit unterschiedlichen Varistorspannungen hergestellt werden können, dass die Menge des für derartige Bauelemente üblicherweise verwendeten Palladiums verringert wird und dass nicht zuletzt eine verbesserte Wärmeableitung resultiert.

Zur Lösung dieser Aufgabe ist der spannungsabhängige elektrische Widerstand der eingangs angegebenen Art erfindungsgemäss dadurch gekennzeichnet, dass
a) die Porosität der Varistormaterialschichten des Keramikkörpers 5% nicht übersteigt,
b) der Anteil an Wismuth (Bi, gerechnet als Bi₂0₃) im Varistormaterial 0,4 bis höchstens 1 Mol-% (entsprechend 2 bis 5 Gew.-%) beträgt und
c) die Beläge aus 50 bis 80 Gew.-% Silber (Ag) und 50 bis 20 Gew.-% Palladium (Pd) bestehen.

Durch die geringe Porosität, die vorzugsweise weniger als 1 % betragen soll, wird gewährleistet, dass das Metall der Innenelektroden nicht in Poren eindringen kann, wodurch nämlich eine verkürzte Elektrodenstrecke entsteht, die bei Impulsbelastung zu einem frühzeitigen Überschlag (Kurzschluss) führt. Die Verringerung des Wismuthanteiles von üblicherweise mehr als 2 Mol-% auf höchstens 1 Mol-% und vorzugsweise 0,6 Mol-% bewirkt, dass einerseits das KornwacHstum verringert und damit die Korngrössenverteilung vergleichmässigt wird, und andererseits, dass die Reaktion der Beläge mit dem Keramikmaterial bei der Sintertemperatur vermieden wird, wodurch ein Weglegieren des Palladiums mit der Folge der Inselbildung der Beläge vermieden wird.

Vorzugsweise bestehen die Beläge aus 70 Gew.- % Silber und 30 Gew.-% Palladium.

Ferner ist es vorteilhaft, wenn der Keramikkörper aus Varistormaterialschichten besteht, deren Dicke im Bereich von 35 µm bis 350 µm liegt, wobei dickere Schichten höhere Varistorspannungen im Bereich von 4 Volt bis 350 Volt ergeben.

Der Varistorkörper ist vorzugsweise 1 bis 10 mm lang, 1 bis 3,6 mm breit und 0,5 bis 3 mm dick, wobei die Dicke stets geringer als die geringste Länge bzw. Breite ist.

Die bevorzugte Zusammensetzung des Varistormaterials ist wie folgt (Angaben in Mol-% und jeweils dahinter in Klammer gesetzt in Gew.-%):
Zn0 94,6 (87,3), Bi₂0₃ 0,6 (3,2), Sb₂0₃ 1,6 (5,1), C₀₃0₄ 0,4 (1,1), Ni0 1,3 (1,1), Cr₂O₃ 0,6 (1,1), MnC0₃ 0,8 (1,02), Mg0 0,06 (0,003), B₂0₃ 0,033 (0,05), AI₂0₃ 0,002 (0,017) und BaC0₃ 0,005 (0,001

Der geringe Wismuthanteil ermöglicht Sintertemperaturen bis 1150°C, wodurch bei dünnen Schichtdicken und entsprechender Anzahl der Schichten Varistoren mit einer Varistdrspannung bis herab zu 4 V hergestellt werden können.

Die Herstellung dieser Varistoren in Vielschichttechnik erfolgt in der gleichen Weise, wie dies beispielsweise für keramische Vielschichtkondensatoren bekannt ist. Es wird in diesem Zusammenhang auf die USA-Patentschriften 2 736 080 und 3 235 939 sowie auf die DE-PS 1 282 119 verwiesen.

Aus dem Ausgangsmaterial, das durch Feinmahlung eine mittlere Korngrösse von etwa 1 µm aufweist, wird durch Zuhilfenahme von organischen Bindermaterialien (z.B. Polymethylacrylate, Methylcellulose, Polyvinylalkohol) und Lösungsmitteln (z.B. Wasser, Ethylmethylketon) sowie Weichmachern (Phthalate, Ester) - wie es an sich bekannt ist - ein Schlicker hergestellt, der dann mittels üblicher Technologien (Kalandrierung, Abstreiftechnik - doctor blade) zu einer sehr dünnen Folie ausgezogen wird. Auf diese so hergestellten Folien wird auf Stücke von etwa Postkartengrösse ein Muster der inneren Beläge aus der angegebenen Silber-Palladiumverbindung aufgetragen, wonach eine entsprechende Zahl solcher postkartengrossen Folien derart übereinander gestapelt wird, dass die alternierende Versetzung der Beläge im fertigen Körper resultiert. Schliesslich wird nach einem Pressvorgang aus dem Stapel der Schichtvaristor in Rohform abgetrennt und - nach dem Durchlauf eines in der Vielschichttechnik üblichen Temper- und Binderausbrennzyklus - bei Temperaturen bis 1150°C gesintert.

Dieses Verfahren ist, wie ausgeführt, hinreichend bekannt, wobei auch Variationen der speziellen Herstellungsweise bekannt sind.

Die Erfindung wird nachfolgend anhand der Figuren näher erläutert. Es zeigen:
Fig. 1 schematisch einen Schichtvaristor,
Fig. 2 ein U-I-Diagramm, das die Verbesserung durch die Erfindung darstellt,
Fig. 3 ein Diagramm zu Vergleich mit dem Stand der Technik,
Fig. 4 ein Diagramm über die Abhängigkeit der Varistorspannung von der Sintertemperatur und
Fig. 5 ein Diagramm über die Abhängigkeit des Schutzpegels von der Sintertemperatur.

In Fig. 1 ist der Varistorkörper 1 schematisch gezeigt, der aus Schichten 2 aus Varistormaterial besteht. Die Beläge 3 und 4 wechseln mit Varistormaterialschichten 2 ab, wobei die Beläge 3 im vorliegenden Fall zur rechten Aussenoberfläche 5 und die Beläge 4 zur linken Aussenoberfläche 6 des Keramikkörpers geführt sind. Durch den Sintervorgang besteht der Keramikörper 1 aus einem monolithischen Block, in dessen Innerem die Beläge 3 und 4 angeordnet sind. Es ist auch möglich, dass die Beläge 3 und 4 an der gleichen Seite des monolithischen Blockes herausragen, wobei die zu kontaktierenden Enden dann alternierend an verschiedenen Stellen in dieser Oberflächenseite enden und dort gegenpolig kontaktiert werden.

Die Beläge 3 und 4 sind miteinander gegenpolig und elektrisch leitend verbunden. Gegenpolig bedeutet in vorliegendem Fall, dass die Beläge 3 an der Oberfläche 5 mit einer weiteren Metallschicht 7, z.B. aus Silber oder einem anderen lötfähigen Metall, verbunden sind, die an einem Pol der Spannungsquelle oder der Schaltung angeschlossen ist, während die Beläge 4 an der Oberflächenseite 6 durch die weitere Metallschicht 8, ebenfalls aus Silber oder ähnlichem, miteinander verbunden sind, die mit dem Gegenpol der Spannungsquelle oder der Schaltung verbunden sind.

Mit dem Bezugszeichen 9 ist die Dicke der Schichten 2 aus Varistormaterial bezeichnet.

Voraussetzung für die Wirkungsweise des Varistors ist, dass die Abstände 10 bzw. 11 zwischen dem obersten Belag 3 und dem untersten Belag 4 und der Oberfläche 14 bzw. der Oberfläche 15 sowie die Abstände 12 der Beläge 3 zur Metallschicht 8 und die Abstände 13 der Metallbeläge 4 zur Metallschicht 7 je grösser sind als die Dicke 9 der Schichten 2 aus Varistormaterial. Zur Erzielung der notwendigen Grösse der Abstände 10 und 11 sind beispielsweise Varistormaterialschichten 2' vorhanden, die keine Beläge 3 bzw. 4 enthalten. In Fig. 1 ist dies durch die Grenzlinien 16 und 17 zwischen der mit einem Belag 3 versehenen oberen Schicht 2 und der ohne Belag vorhandenen Schicht 2' bzw. zwischen der unteren, mit dem Belag 4 versehenen Schicht 2 und der ohne Belag vorhandenen Schicht 2' dargestellt.

Der Varistor nach der Erfindung kann mit Stromzuführungsdrähten 18 und 19 versehen sein, die an die Metallschichten 7 bzw. 8 angelötet oder anderweitig befestigt sind.

Soll der Varistor nach der Erfindung als Chip durch Auflegen auf und Befestigen an Kontaktstellen gedruckter Leitungsbahnen verwendet werden, dannkönnen anstelle der Stromzuführungsdrähte Kontaktflächen vorhanden sein, die im vorliegenden Beispiel durch die Verlängerungen 20 und 21 in der Metallschicht 7 auf die Oberflächen 14 und 15, sowie durch Verlängerungen 22 und 23 der Metallschicht 8 auf die Oberflächen 14 und 15 dargestellt sind.

Für den Einsatz in gedruckten Schaltungen, bei denen die Kontaktstellen in einem Rastermass (einfaches oder gerades Vielfaches von 2,5 mm) angeordnet sind, ist der Rastermassabständ 24 zwischen den Stromzuführungsdrähten 18 und 19 festzulegen, wie dies an sich für derartige Bauelemente bekannt ist.

Andererseits kann der notwendige Rastermassabstand 25 zwischen den Verlängerungen 20 und 22 bzw. 21 und 23 durch entsprechende Wahl der Abmessungen festgelegt sein.

Man erkennt aus Fig. 1, dass die Beläge 3 und 4 bei ihrer Ausführungsform der Erfindung in einer Dicke von bis 5 µm und vorzugsweise 2 µm für eine gute Ableitung der im Inneren des monolithischen Blockes entstehenden Wärme sorgen, da sie durch die Verwendung von relativ mehr Silber als Palladium dicker ausgeführt sein können, als es für reine Palladiumschichten wegen derHerstellung möglich und wegen der relativ hohen Kosten für reines Palladium sinnvoll ist.

Das in Fig. 2 dargestellte U-I-Diagramm zeigt einen der Vorteile der vorliegenden Erfindung, der darin besteht, dass durch die geringe Menge Wismuth im Varistormaterial und die dadurch mögliche Verwendung von Silber in gegenüber dem Palladium grösserer Menge für die Beläge 3 und 4 ein Weglegieren des Metalls der Beläge und damit eine die Eigenschaften verschlechternde Inselbildung nicht eintritt.

In Fig. 2 kommt dies dadurch zum Ausdruck, dass bei herkömmlichen Varistoren die Kurve 26 bei Stromstärken im oberen Bereich plötzlich steil ansteigt, während die Kurve 27 für Varistoren gemäss der Erfindung in diesem oberen Bereich einen beträchtlich verringerten Anstieg aufweist.

Die Inselbildung, die durch Weglegieren der Beläge (Migration) zustande kommt, ruft ein starkes Ansteigen der Klemmenspannung bei hohen Strömen hervor, weil der Serienwiderstand der Beläge durch diese Inselbildung stark ansteigt.

In Fig. 3 ist ein U-I-Diagramm gezeigt, in welchem ein Varistor der vorliegenden Erfindung (Kurve 30) mit bekannten Varistoren (Kurven 28 und 29) verglichen wird. Massstab und Kurvenverlauf der Fig. 3 ist der Fig. 2 der eingangs erwähnten Veröffentlichung «Advances in Ceramics» entnommen.

Die Kurve 28 gilt für Varistoren, die aus 20 Varistormaterialschichten je einer Dicke von 40 gm bestehen, während die Kurve 29 für bekannte Varistoren mit 20 Varistormaterialschichten je einer Dicke 150 µm gilt.

Kurve 30 gilt für Varistoren der vorliegenden Erfindung aus 50 Schichten je einer Dicke von 30 µm.

Man erkennt aus Fig. 3, dass die bekannten Varistoren bereits bei 10 Ampere eine stark ansteigende Klemmenspannung bis zu 100 Volt ergeben, während ein solcher Anstieg bei Kurve 30 nicht erfolgt. Er würde erfolgen, wie es die Kurve 30' zeigt, wenn die Regeln dervorliegenden Erfindung nicht eingehalten werden.

Trotz der hohen Anzahl von 50 Schichten, wodurch die Stabilität des Varistors wesentlich erhöht wird, ist die Wärmeabfuhr aus dem Körper bei Belägen aus 70% Silber und 30% Palladium mit einer Dicke von je 2,0 µm ausreichend gross, um die Funktionsfähigkeit des Varistors auch bei hohen Stromstärken bzw. Spannungen zu gewährleisten.

Das Diagramm nach Fig. 4 zeigt die Varistorspannung in Abhängigkeit von der Sintertemperatur bei einer Sinterzeit von einer Stunde für Varistoren, die aus 10 Schichten bestehen, wobei unterschiedliche Schichtdicken vorhanden sind.

Die Varistorspannung ist in Volt auf der Ordinate und die Sintertemperatur tₛ in °C auf der Abszisse angegeben. Auch hier bestehen die Beläge aus 70% Silber und 30% Palladium und sind 2 µm dick.

Kurve 31 gilt für Varistoren aus 10 Schichten mit einer Schichtdicke von jeweils 165 µm. Kurve 32 gilt für Varistoren aus 10 Schichten mit einer Schichtdicke von je 77 pm.

Kurve 33 gilt für Varistoren aus 10 Schichten mit einer Dicke von je 37 µm und Kurve 34 gilt für Varistoren aus 10 Schichten mit einer Schichtdicke von je 23 p.m.

Man erkennt aus Fig. 4, dass mit abnehmender Schichtdicke und zunehmender Sintertemperatur jeweils abnehmende Varistorspannungen erzielt werden können.

Durch die relativ hohe Sintertemperatur von bis zu 1080°C wird eine sehr hohe Dichte, d.h. eine sehr geringe Porosität der Schichten aus Keramikmaterial erzielt, wodurch die elektrischen Eigenschaften der Varistoren wesentlich verbessert werden. Die erhöhte Sintertemperatur ist durch den geringen Wismuth- anteil möglich. Fig. 5 zeigt Kurven, die den Schutzpegel in Abhängigkeit von der Sintertemperatur verdeutlichen.

Der Schutzpegel von Varistoren ist die an einem Varistor auftretende Klemmenspannung eines Stromimpulses der indizierten Stromstärke.

Auf der Ordinate ist die Klemmenspannung in Volt aufgetragen, während auf der Abszisse die Sintertemperatur tₛ in °C angegeben ist.

Es sind 4 Kurvenpaare 35, 36, 37 und 38 angegeben, und zwar für Schichtdicken im gesinterten Zustand von 165, 77, 37 und 23 µm. Die jeweils obere Kurve gilt für eine Stromstärke von 10 A und die jeweils untere Kurve gilt für eine Stromstärke von 5 A.

Man erkennt auch aus dem Diagramm gemäss Fig. 5, dass mit abnehmender Schichtdicke und zunehmenter Sintertemperatur abnehmende Werte der Klemmenspannung erzielt werden.

Das angegebene Varistormaterial gewährleistet eine Spannungsfestigkeit von 300 V/mm, wodurch auch bei dünnen Schichten eine ausreichende Steilheit (Nichtlinearitätsexponent a) gewährleistet ist.

Bei grobkristallinem Material mit einer Spannungsfestigkeit kleiner als 150 V/mm entstehen Probleme durch zu wenige Körner bei starker Streuung im Durchmesser, wie dies in der oben erwähnten Veröffentlichung «Jounal of Applied Physics» erläutert ist.

### Bezugszeichenliste

1 keramisch hergestellter, monolithischer Körper
2 Schichten aus keramischem Varistormaterial mit Belägen 3, 4
2' Schichten aus keramischem Varistormaterial ohne Beläge
3 Beläge aus im Körper 1 angeordneten Metallschichten
4 Beläge aus im Körper 1 angeordneten Metallschichten
5 Seitenfläche des Körpers 1
6 Seitenfläche des Körper 1
7 weitere Metallschicht auf der Seitenfläche 5
8 weitere Metallschicht auf der Seitenfläche 6
9 Dicken der Schichten 2
10 Abstand zwischen oberem Belag 3 und Oberfläche 14
11 Abstand zwischen unterem Belag und Oberfläche 15
12 Abstand der Beläge 3 zur Metallschicht 8
13 Abstand der Beläge 4 zur Metallschicht 7
14 Oberfläche des Körpers 1
15 Oberfläche des Körpers 1
16 Grenzlinie zwischen oberer Schicht 2 mit Belag 3 und Schicht 2' ohne Belag
17 Grenzlinie zwischen unterer Schicht 2 mit Belag 4 und Schicht 2' ohne Belag
18 Stromzuführungsdraht, an der Metallschicht 7 befestigt
19 Stromzuführungsdraht, an der Metallschicht 8 befestigt
20 Verlängerung der Metallschicht 7 auf die Oberfläche 14
21 Verlängerung der Metallschicht 7 auf die Oberfläche 15
22 Verlängerung der Metallschicht 8 auf die Oberfläche 14
34 Verlängerung der Metallschicht 8 auf die Oberfläche 15
24 Rastermassabstand zwischen den Stromzuführungsdrähten 18 und 19
25 Rastermassabstand zwischen Verlängerungen 20 und 22 bzw. 21 und 23
26 U-I-Kurve für bekannte Varistoren
27 U-I-Kurve für Varistoren gemäss Erfindung
28 U-I-Kurve für bekannte Varistoren aus 20 Schichten, je 40 µm dick
29 U-I-Kurve für bekannte Varistoren aus 20 Schichten, je 150 µm dick
30 U-I-Kurve für Varistoren gemäss der Erfindung aus 50 Schichten, je 30 µm dick
30' U-I-Kurvenverlauf, wenn nicht nach Erfindung
31 V-tₛ₋Kurve für Varistoren aus 10 Schichten, je 165 µm dick
32 V-tₛ₋Kurve für Varistoren aus 10 Schichten, je 77 µm dick
33 V-tₛ-Kurve für Varistoren aus 10 Schichten, je 37 µm dick
34 V-tₛ₋Kurve für Varistoren aus 10 Schichten, je 23 µm dick
35 V-tₛ-Kurve für Varistoren aus 10 Schichten, je 165 µm dick
36 V-tₛ-Kurve für Varistoren aus 10 Schichten, je 77 µm dick
37 V-tₛ₋Kurve für Varistoren aus 10 Schichten, je 37 µm dick
38 V-tₛ-Kurve für Varistoren aus 10 Schichten, je 23 µm dick

## Patentansprüche

1. Spannungsabhängiger, elektrischer Widerstand (Varistor) bestehend aus einem keramisch hergestellten, monolithischen Körper (1) aus einer Vielzahl von 20 bis 350 µm dicken Schichten (2) aus Varistormaterial mit Korngrössen von 7 bis 22 µm auf der Basis von Zinkoxid mit bis 6 Mol-% an Zusätzen von Oxiden eines oder mehrerer der Metalle Bi, Sb, Co, Ni, Cr, Mn, Mg, B, Al, Ba und als Beläge (3, 4) dienenden, höchstens 10 µm dicken Edelmetallschichten, die mit den Varistormaterialschichten (2) abwechselnd und alternierend zu verschiedenen Stellen der Seitenflächen (5, 6) des Körpers (1) geführt und dort mit weiteren Metallschichten (7, 8) elektrisch leitend und gegenpolig kontaktiert sind, dadurch gekennzeichnet, dass
a) die Porosität der Varistormaterialschichten (2) des Keramikkörpers (1) 5% nicht übersteigt
b) der Anteil an Wismuth (Bi, gerechnet als Bi₂0₃) im Varistormaterial 0,4 bis höchstens 1 Mol-% (entsprechend 2 bis 5 Gew.-%) beträgt und
c) die Beläge aus 50 bis 80 Gew.-% Silber (Ag) und 50 bis 20 Gew.-% Palladium (Pd) bestehen.

2. Spannungsabhängiger elektrischer Widerstand nach Anspruch 1, dadurch gekennzeichnet, dass die Porosität der Varistormaterialschichten (2) weniger als 2% beträgt.

3. Spannungsabhängiger elektrischer Widerstand nach Anspruch 1 oder 2, dadurch gekennzeichnet, dass der Wismuth-Anteil 0,6 Mol-% (entsprechend 3,2 Gew.-% Bi₂0₃) beträgt.

4. Spannungsabhängiger elektrischer Widerstand nach Anspruch 1, 2 oder 3, dadurch gekennzeichnet, dass die Beläge (3, 4) aus 60 Gew.-% Ag und 30 Gew.-% Pd bestehen.

5. Spannungsabhängiger elektrischer Widerstand nach einem der Ansprüche 1 bis 4, dadurch gekennzeichnet, dass der Keramikkörper (1) aus Varistormaterialschichten (2) besteht, deren Dicke (9) im Bereich von 20 µm bis 350 µm liegt, wobei dickere Schichten (2) höhere Varistorspannungen im Bereich von 4 Volt bis 350 Volt ergeben.

6. Spannungsabhängiger elektrischer Widerstand nach einem der Ansprüche 1 bis 5, dadurch gekennzeichnet, dass der Varistorkörper (1) vorzugsweise 1 bis 10 mm lang, 1 bis 3,6 mm breit und 0,5 bis 3 mm dick ist, wobei die Dicke (9) stets geringer als die geringste Länge bzw. Breite ist.

7. Spannungsabhängiger elektrischer Widerstand nach einem der Ansprüche 1 bis 6, dadurch gekennzeichnet, dass das Varistormaterial wie folgt zusammengesetzt ist (Angaben in Mol-% und jeweils dahinter im Klammern gesetzt in Gew.-%):
Zn0 94,6 (87,3), Bi₂0₃ 0,6 (3,2), Sb₂0₃ 1,6 (5,1), C₀₃0₄ 0,4 (1,1), Ni0 1,3 (1,1), Cr₂0₃ 0,6 (1,1), MnC03 0,8 (1,02), Mg0 0,06 (0,003), B₂0₃ 0,033 (0,05), A1₂0₃ 0,002 (0,017) und BaC0₃ 0,005 (0,001

## Claims

1. A voltage-dependent, electrical resistor (varistor) consisting of a monolithic ceramic body (1) consisting of a plurality of layers (2) which have a thickness of 20 to 350 µm and are made of varistor material with grain sizes of 7 to 22 µm with a zinc oxide base with up to 6 mol % additions of oxides of one or more of the metals Bi, Sb, Co, Ni, Cr, Mn, Mg, B, Al, Ba, and noble metal layers which serve as coatings (3, 4), have a maximum thickness of 10 µm, and alternate with the varistor material layers (2) and which lead alternately to different places on the side faces (5, 6) of the body (1) where they are contacted with further metal layers (7, 8) in electrically conducing and oppositely-poled manner, characterised in that
a) the porosity of the varistor material layers (2) of the ceramic body (1) does not exceed 5%
b) the bismuth component (Bi, calculated as Bi₂0₃) in the varistor material is from 0.4 to a maximum of 1 mol % (corresponding to 2 to 5 weight %), and
c) the coatings consist of 50 to 80 weight % silver (Ag) and 50 to 20 weight % palladium (Pd).

2. A voltage-dependent electrical resistor as claimed in Claim 1, characterised in that the porosity of the varistor material layers (2) is less than 1 %.

3. A voltage-dependent electrical resistor as claimed in Claim 1 or 2, characterised in that the bismuth component amounts to 0.6 mol % (corresponding to 3.2 weight % Bi₂0₃).

4. A voltage-dependent electrical resistor as claimed in Claim 1, 2 or 3, characterised in that the coatings (3, 4) consist of 70 weight % Ag and 30 weight % Pd.

5. A voltage-dependent electrical resistor as claimed in one of Claims 1 to 4, characterised in that the ceramic body (1) consists of layers (2) of varistor material whose thickness (9) is in the range of 20 m to 350 m, where thicker layers (2) result in higher varistor voltages in the range of 4 volts to 350 volts.

6. A voltage-dependent electrical resistor as claimed in one of Claims 1 to 5, characterised in that the varistor body (1) is preferably 1 to 10 mm long, 1 to 3.6 mm wide and 0.5 to 3 mm thick, the thickness (9) always being less than the shortest length and width.

7. A voltage-dependent electrical resistor as claimed in one of Claims 1 to 6, characterised in that the varistor material has the following composition (quoted in mol % in each case followed in brackets by weight %):
ZnO 94.6 (87.3), Bi₂0₃ 0.6 (3.2), Sb₂0₃ 1.6 (5.1), Co₃0₄ 0.4 (1.1), NiO 1.3 (1.1), Cr203 0.6 (1.1), MnC0₃ 0.8 (1.02), MgO 0.06 (0.003), B₂0₃ 0.033 (0.05), AI₂0₃ 0.002 (0.017) and BaC0₃ 0.005 (0.001).

## Revendications

1. Résistance électrique dépendent de la tension (varistance), constituée d'un corps monolithique (1) fabriqué comme une céramique d'un grand nombre de couches (2) de 20 à 350 µm d'épaisseur en matériau de varistance, avec des grosseurs de grain de 7 à 20 µm, à base d'oxyde de zinc, avec des additions jusqu'à 6 mol % d'oxydes d'un ou plusieurs des métaux Bi, Sb, Co, Ni, Cr, Mn, Mg, B, AI, Ba, et de couches (3, 4) de tout au plus 10 µm d'épaisseur en métal noble, servant de revêtements, qui alternent avec les couches en matériau de varistance (2), se prolongeant alternativement jusqu'à différents endroits des faces latérales (5, 6) du corps (1), où elles sont mises en contact électriquement et en opposition de polarité avec d'autres couches métalliques (7, 8), caractérisée en ce que

a) la porosité des couches (2) en matériau de varistance du corps céramique (1) ne dépasse pas 5%,
b) la fraction de bismuth (Bi, calculé en Bi₂0₃) dans le matériau de varistance est de 0,4 à tout au plus 1 mol % (correspondant à 2 - 5% en poids) et
c) les revêtements sont constitués à raison de 50 à 80% en poids d'argent (Ag) et de 50 à 20% en poids de palladium (Pd).

2. Résistance selon la revendication 1, caractérisée en ce que la porosité des couches en matériau de varistance (2) est inférieure à 1 %.

3. Résistance selon la revendication 1 ou 2, caractérisée en ce que la fraction de bismuth est de 0,5 mol % (correspondant à 3,2% en poids de Bi₂0₃).

4. Résistance selon la revendication 1, 2 ou 3, caractérisée en ce que les revêtements (3, 4) sont formés de 70% en poids de Ag et 30% en poids de Pd.

5. Résistance selon une des revendications 1 à 4, caractérisée en ce que le corps en céramique (1) est formé de couches en matériau de varistance (2) dont l'épaisseur (9) est comprise entre 20 et 350 µm, des couches (2) plus épaisses donnant des tensions de varistance plus élevées dans la plage de 4 à 350 volts.

6. Résistance selon une des revendications 1 à 5, caractérisée en ce que le corps de varistance (1) possède de préférence une longueur de 1 à 10 mm, une largeur de 1 à 3,6 mm et une épaisseur de 0,5 à 3 mm, l'épaisseur (9) étant toujours inférieure à la plus petite longueur ou largeur.

7. Résistance selon une des revendications 1 à 6, caractérisée en ce que le matériau de varistance possède la composition suivante (indications en pourcentage molaire suivi chaque fois, entre parenthèses, par le pourcentage en poids):
ZnO 94,6 (87,3), Bi₂0₃ 0,6 (3,2), Sb₂0₃ 1,6 (5,1), Co₃0₄ 0,4 (1,1), NiO 1,3 (1,1), Cr₂0₃ 0,6 (1,1), MnC0₃ 0,8 (1,02), MgO 0,06 (0,003), B₂0₃ 0,033 (0,05), AI₂0₃ 0,002 (0,017) et BaC0₃ 0,005 (0,001).
